# EUROPÄISCHE PATENTSCHRIFT

(11) **EP 1 060 059 B1**
(45) Veröffentlichungstag und Bekanntmachung des Hinweises auf die Patenterteilung: **23.01.2002**
(21) Anmeldenummer: 99915476.8
(22) Anmeldetag: 11.02.1999
(51) Int. Cl.: B26F 3/00, B23P 25/00, B22D 11/126

(54) **VERFAHREN ZUM WASSERTRENNSCHNEIDEN VON STAHLBRAMMEN**
METHOD FOR CUTTING STEEL BODIES WITH A WATER JET
PROCEDE DE DECOUPAGE DE CORPS D'ACIER AVEC DE L'EAU SOUS HAUTE PRESSION

(30) Priorität: 02.03.1998 DE 19808721
(43) Veröffentlichungstag der Anmeldung: 20.12.2000
(73) Patentinhaber: Egon Evertz KG. (GmbH & CO), 42651 Solingen (DE)
(72) Erfinder: EVERTZ, Egon, D-42659 Solingen (DE); SEYBOLD, Rolf, D-42659 Solingen (DE)
(74) Vertreter: Vomberg, Friedhelm, Dipl.-Phys.
(86) Internationale Anmeldenummer: DE9900409
(87) Internationale Veröffentlichungsnummer: WO9944793

(56) Entgegenhaltungen:
- EP-A- 0 306 788
- DE-A- 2 207 260
- DE-A- 3 620 377
- DE-B- 1 151 162
- GB-A- 1 486 353
- US-A- 4 389 261
- PATENT ABSTRACTS OF JAPAN vol. 096, no. 008, 30. August 1996 (1996-08-30) & JP 08 099299 A (SAKAE DENSHI KOGYO KK;OBA KAZUO; SHIMA KAORI; OBA AKIRA), 16. April 1996 (1996-04-16)
- PATENT ABSTRACTS OF JAPAN vol. 097, no. 008, 29. August 1997 (1997-08-29) & JP 09 108800 A (NIPPON STEEL CORP), 28. April 1997 (1997-04-28)

## Beschreibung

Die Erfindung betrifft ein Verfahren zum Trennschneiden von Stahlbrammen unter Verwendung einer Hochdruck-Wasserschneidvorrichtung.

Wie bereits aus der DE 25 44 129 A1 hervorgeht, ist die Verwendung von Flüssigkeitsstrahlen als Mittel zum Schneiden oder Schleifen verschiedener Werkstoffe seit langem bekannt. Erste Veröffentlichungen zu diesem Thema beschäftigten sich mit dem Schneiden von Gesteinsformationen, Kohleschichten oder dergleichen. Neben dem Schneiden mit einem kontinuierlichen Strahl hat sich aufgrund der erreichbaren höheren Drücke das Schneiden bzw. Trennen mit einem gepulsten Strahl bewährt. Die Geschwindigkeit, mit der der Wasserstrahl die betreffende Düse verläßt, beträgt mindestens 300 m/s. Die Flüssigkeitsdrücke liegen zumeist in der Größenordnung von 3 x 10⁸ Pa. Grundsätzlich ist auch das Schneidtrennen von Metallkörpern bis zu einer Dicke möglich und auch bereits praktiziert worden, die etwa im Bereich von 200 mm Dicke liegt. Zur Verstärkung der Schneidwirkung ist schließlich vorgeschlagen worden, der Flüssigkeit, meist einem Wasserstrahl, einen chemischen Zusatz oder Abrasivmittel, wie z.B. Granatsand (vgl. DE 44 22 769 A1), zuzusetzen. Nachteilig hierbei ist die relativ lange Dauer des Schneidvorganges, weshalb zum Trennschneiden von Brammen ein Schneidbrenner verwendet wird.

Zusätzlich ist es aus Patent Abstracts of Japan, Vol. 097, No. 008, 29. August 1997, JP 09108800 A bekannt, in ein dünnes durch Stranggießen hergestelltes Metallblech zunächst ein oder mehrere längsaxial verlaufende Nuten einzubringen, welche die Metallblechdicke an diesen Stellen entsprechend verringern und dann anschließend entlang dieser Nuten das Metallblech mittels eines Hochdruckwasserstrahles, dem ein abrasives Pulver beigegeben ist, durchzutrennen, bevor die dann erhaltenen Metallblechstreifen kalt gewickelt werden.

Es ist Aufgabe der vorliegenden Erfindung, ein Trennschneidverfahren mittels eines Hochdruck-Flüssigkeitsstrahles anzugeben, mit dem die Trenngeschwindigkeit bei Stahlbrammen erhöht werden kann.

Diese Aufgabe wird durch das Verfahren nach Anspruch 1 gelöst, daß erfindungsgemäß die Stahlbramme vor oder während des Schneidens auf Temperaturen ≥200°C erwärmt und bei dieser Temperatur geschnitten wird. Es hat sich überraschenderweise herausgestellt, daß bereits Erwärmungen auf Temperaturen von mehr als 200°C die Schnittgeschwindigkeit erheblich vergrößern. Vorzugsweise bieten sich Temperaturen oberhalb von 400 bis 600°C und darüber an.

Die im Rahmen der vorliegenden Erfindung bearbeiteten Brammen können eine Dicke von 20 cm bis 25 cm haben. Beim Stranggießen wird das flüssige Metall in eine wassergekühlte Kokille gegossen, aus der der erstarrte Teil während des Gießens fortlaufend in Block-, Barren-, Stangen-, Knüppel-, Rohr- oder Zylinderform weggeführt wird. Der die Kokille verlassende Strang durchläuft eine Kühlzone, in der der Strang mit Wasser besprüht wird, wodurch auch im Stranginneren eine Erstarrung eintritt. Treibrollen führen den Strang zu einer Trennvorrichtung, die erfindungsgemäß relativ nah an der Ausflußdüse angeordnet ist und eine Wasserstrahl-Trennvorrichtung ist. Die Temperatur des Stranggutes liegt im Trennbereich etwa bei 700°C.

Der beim Trennschneiden aufgewendete Wasserdruck beträgt mindestens 3 x 10⁸ Pa (3000 bar), liegt vorzugsweise jedoch darüber, insbesondere beträgt er bis zu 7 x 10⁸ Pa (7000 bar). Der Wasserstrahl besitzt einen Strahldurchmesser von 25 µm bis 0,4 mm und eine Düsen-Austrittsgeschwindigkeit zwischen 300 und 1200 m/s.

Wie beim Trennschneiden von Stranggußgut grundsätzlich bekannt, wird vorzugsweise die Hochdruck-Wasserschneidvorrichtung während des Trennschneidens mit der Strangprofilgeschwindigkeit mitgeführt, die gleichzeitig die Austrittsgeschwindigkeit des Stranges aus der Gießkokille ist.

In einem konkreten Anwendungsbeispiel sind 20 cm dicke Brammen-Profile mit einem Wasserstrahl in gewünschte Längen geschnitten worden. Der aufgewendete Wasserdruck lag bei 4 x 10⁸ Pa, die Wasserstrahlaustrittsgeschwindigkeit bei etwa 1000 m/s.

Selbstverständlich können im Rahmen der vorliegenden Erfindung dem Wasser- oder sonstigen Flüssigkeitsstrahl auch Abrasivmittel oder Chemikalien beigegeben werden, welche die Trennwirkung erhöhen bzw. verstärken.

Die erfindungsgemäß verwendete Vorrichtung besteht im wesentlichen aus einem elektrischen Motor, welcher eine Hydraulikpumpe betreibt, die ihrerseits das Flüssigkeitsmedium einem Hochdruckverstärker zuführt. Das meist als Flüssigkeit verwendete Wasser wird unter hohem Druck durch eine Düse ausgetrieben, die eine im Durchmesser möglichst kleine Austrittsöffnung besitzt.

## Patentansprüche

1. Verfahren zum Trennschneiden von Stahlbrammen unter Verwendung einer Hochdruck-Wasserschneidvorrichtung,
**dadurch gekennzeichnet,**
**daß** der Körper vor oder während des Schneidens auf Temperaturen ≥200°C erwärmt und bei dieser Temperatur geschnitten wird.

2. Verfahren nach Anspruch 1, **dadurch gekennzeichnet, daß** die Temperatur ≥600°C beträgt.

3. Verfahren nach Anspruch 1 oder 2, **dadurch gekennzeichnet, daß** die Stahlbramme unmittelbar nach dem Stranggießen mittels eines Wasserstrahles getrennt wird.

4. Verfahren nach einem der Ansprüche 1 bis 3, **dadurch gekennzeichnet, daß** der beim Wassertrennschneiden aufgewendete Wasserdruck mindestens 3 x 10⁸ Pa, vorzugsweise bis zu 7 x 10⁸ Pa beträgt.

5. Verfahren nach einem der Ansprüche 1 bis 4, **dadurch gekennzeichnet, daß** der Wasserstrahl einen Strahldurchmesser von 25 µm bis 0,4 mm aufweist.

6. Verfahren nach einem der Ansprüche 1 bis 5, **dadurch gekennzeichnet, daß** die Wasserstrahl-Austrittsgeschwindigkeit zwischen 300 und 1200 m/s liegt.

7. Verfahren nach einem der Ansprüche 3 bis 6, **dadurch gekennzeichnet, daß** die Hochdruck-Wasserschneidvorrichtung während des Trennschneidens mit der Strangprofilgeschwindigkeit mitgeführt wird, die gleichzeitig die Austrittsgeschwindigkeit des Stranges aus einer Gießkokille ist.

## Claims

1. Method for cutting steel slabs by using a high pressure water-jet cutting device,
**characterized in that**
the body is heated prior to or during cutting to temperatures ≥ 200°C and is cut at this temperature.

2. Method according to claim 1, **characterized in that** the temperature amounts to ≥ 600°C.

3. Method according to claim 1 or 2, **characterized in that** the steel slab is cut immediately after continuous casting by means of a water jet.

4. Method according to one of claims 1 to 3, **characterized in that** the pressure used during water-jet cutting amounts to at least 3 x 10⁸ Pa, preferably to 7 x 10⁸ Pa.

5. Method according to one of claims 1 to 4, **characterized in that** the water jet has a diameter of 25 µm to 0,4 mm.

6. Method according to one of claims 1 to 5, **characterized in that** the water-jet exit speed ranges between 300 and 1200 m/s.

7. Method according to one of the claims 3 to 6, **characterized in that** during cutting the high pressure water-jet cutting device is entrained at a speed of the continuous casting profile which at the same time is the discharge speed of the continuous casting from a mould.

## Revendications

1. Procédé de découpage de brames d'acier en utilisant un dispositif de déoupage à jet d'eau à haute pression,
**caractérisé par le fait**
**que** le corps est chauffé avant ou pendant le découpage à des températures supérieures ou égales à 200°C et est coupé à cette température.

2. Procédé selon la revendication 1, **caractérisé par le fait que** la température est supérieure ou égale à 600°C.

3. Procédé selon la revendication 1 ou 2, **caractérisé par le fait que** la brame d'acier est coupée immédiatement après la coulée continue au moyen d'un jet d'eau.

4. Procédé selon l'une des revendications 1 à 3, **caractérisé par le fait que** la pression d'eau exercée lors du découpage à jet d'eau est d'au moins 3 x 10⁸ Pa, de préférence elle va jusqu'à 7 x 10⁸ Pa.

5. Procédé selon l'une des revendications 1 à 4, **caractérisé par le fait que** le jet d'eau présente un diamètre de jet compris entre 25 µm et 0,4 mm.

6. Procédé selon l'une des revendications 1 à 5, **caractérisé par le fait que** la vitesse de sortie du jet d'eau est comprise entre 300 et 1200 m/s.

7. Procédé selon l'une des revendications 3 à 6, **caractérisé par le fait que**, durant le découpage, le dispositif de découpage à jet d'eau à haute pression est entraîné à la vitesse du profilé filé, qui est en même temps la vitesse à laquelle la barre sort d'un moule.
